# EUROPÄISCHE PATENTSCHRIFT

(11) **EP 0 627 597 B1**
(45) Veröffentlichungstag und Bekanntmachung des Hinweises auf die Patenterteilung: **24.07.1996**
(21) Anmeldenummer: 94100663.7
(22) Anmeldetag: 18.01.1994
(51) Int. Cl.: F23G 5/02, F23G 5/00, F23L 1/02, F23G 7/00

(54) **Verfahren zum Verbrennen von Fangstoffen aus der Papiererzeugung**
Method for the combustion of waste products resulting from the production of paper
Procédé pour la combustion des matières résiduaires qui résultent de la production de papier

(30) Priorität: 03.06.1993 DE 4318272; 03.11.1993 DE 4337420
(43) Veröffentlichungstag der Anmeldung: 07.12.1994
(73) Patentinhaber: OSCHATZ GMBH, D-45143 Essen (DE)
(72) Erfinder: Srowig, Norbert, Dipl.-Ing., D-45259 Essen (DE); Hüning, Herbert, Dipl.-Ing., D-46348 Raesfeld (DE); Kashub, Hartwig, Dipl.-Ing., D-45355 Essen (DE)
(74) Vertreter: Masch, Karl Gerhard, Dr.

(56) Entgegenhaltungen:
- EP-A- 0 347 519
- FR-A- 2 264 248
- PATENT ABSTRACTS OF JAPAN vol. 11, no. 176 (C-426) 5. Juni 1987 & JP-A-62 000 591 (SHINTARO IGAWA) 6. Januar 1987
- PATENT ABSTRACTS OF JAPAN vol. 10, no. 13 (C-323) 18. Januar 1986 & JP-A-60 166 397 (TSUTOMU MATSUZAKI) 29. August 1985
- PATENT ABSTRACTS OF JAPAN vol. 8, no. 201 (M-325) (1638) 14. September 1984 & JP-A-59 089 921 (NIPPON KOKAN) 24. Mai 1984

## Beschreibung

Die Erfindung betrifft ein Verfahren zum Verbrennen von Fangstoffen aus der Papiererzeugung, wobei die Fangstoffe in einer Schicht mit Unterwind verbrannt werden.

Beim Altpapierrecycling wird der Rohstoff, d.h. die Papierfaser geschädigt. Letztere kann etwa fünfmal wiederverwendet werden, bevor sie bricht. Die dabei entstehenden Faserstücke reichern sich in Produktionswasser an und werden über Flotationsanlagen aufgefangen. Das Konzentrat besteht zum überwiegenden Teil aus Holz- und Zellstoffasern, die man als Fangstoffe bezeichnet.

Im Rahmen der bekannten Maßnahmen der eingangs genannten Art (EP-A-347 519) werden die Fangstoffe vorgetrocknet und geschichtet sowie anschließend mit sogenannten Reststoffen, die hauptsächlich aus Kunststoff in Form von Klebebändern, Folien und dergleichen bestehen, überschichtet und zu einer Schlacke verbrannt, wozu in der Praxis der Unterwind überstöchiometrisch zugeführt wird. Verbrennt man in der beschriebenen Art und Weise die Fangstoffe allein, d.h. ohne Überschichtung mit Reststoffen, entsteht nur wenig Schlacke oder nur Schlacke, die aufgrund ihres Eluatverhaltens Einschränkungen bezüglich der Wiederverwendbarkeit unterliegt. Überwiegend wird jedoch Asche erzeugt, die im ungünstigsten Fall sogar eine Deponierung erfordert.

Der Erfindung liegt die Aufgabe zugrunde, im Rahmen des Verfahrens der eingangs genannten Art Fangstoffe allein zu Schlacke zu verbrennen.

Hierzu lehrt die Erfindung, die Fangstoffe mit einem Heizwert von mindestens 4.000 kJ/kg (bezogen auf 60% Trockensubstanz) in einer krümeligen Konsistenz unterstöchiometrisch zu Schlacke zu verbrennen.

Die Erfindung geht hierbei von der aus Untersuchungen gewonnenen Erkenntnis aus, daß die oben erwähnte alleinige Verbrennung von Fangstoffen zu einem maximalen Schlackeanteil deshalb nicht gelingt, weil nach einer Trocknungsphase sofort die hochflüchtigen brennbaren Bestandteile der Fangstoffe verbrennen, bevor die Verbrennung der restlichen Bestandteile beginnt. Für eine sichere Schlackenbildung ist es aber erforderlich, daß die leicht verbrennbaren (flüchtigen) und die schwerer verbrennbaren Bestandteile der Fangstoffe praktisch zur selben Zeit bei höchstmöglicher Verbrennungstemperatur verbrannt werden, was praktisch eine verzögerte Verbrennung der flüchtigen Bestandteile bedeutet. Erfindungsgemäß wird das einerseits durch den Einsatz der Fangstoffe in krümeliger bzw. körniger Struktur, die im Gegensatz zu einer faserigen Struktur eine praktisch gleichzeitige Verbrennung aller Bestandteile zur selben Zeit bewirkt, und andererseits durch die unterstöchiometrische Verbrennung erreicht. Unterstöchiometrische Verbrennung meint hierbei eine so nah wie möglich an die Stöchiometrie herangehende, jedenfalls eine maximale Verbrennungstemperatur ergebende Luftzufuhr, die je nach Einsatzmaterial durch Versuche leicht ermittelbar ist.

Die krümelige bzw. körnige Struktur der Fangstoffe wird vorzugsweise durch mechanische Kompaktierung und/oder Beigabe von Ballungsadditiven, d.h. eine Zusammenballung der Fasern bewirkenden Additiven erreicht. In diesem Zusammenhang ist darauf zu achten, daß alle nachfolgenden Manipulationen keine Zerlegung in fusselige Bestandteile mehr ergeben. Der angegebene Mindestheizwert von 4.000 kJ/kg ermöglicht eine selbstgängige Verbrennung der Fangstoffe, gegebenenfalls sind die Fangstoffe vor der Verbrennung entsprechend vorzutrocknen. Die vorerwähnte Strukturerhaltung des Fangstoffes muß auch während des Trocknungsvorganges gewährleistet werden. So dürfen keine Trocknungssysteme eingesetzt werden, die eine Kornzersetzung zur Folge haben, sondern das Gut sollte gegebenenfalls ohne mechanische Einwirkung getrocknet und dann möglichst direkt dem Verbrennungsrost zugeführt werden. Zum Erhalt der für maximale Verbrennungstemperatur erforderlichen unterstöchiometrischen Unterwindzufuhr empfiehlt es sich, oberhalb der verbrennenden Schicht den Sauerstoff-, Kohlendioxid- und Kohlenmonoxidgehalt zu messen und in Abhängigkeit von den gemessenen Gehalten die Unterwindzufuhr einzustellen; hierbei ist es besonders günstig, wenn die Messung der Gehalte und Einstellung der Unterwindzufuhr in in Schichtbewegungsrichtung aufeinanderfolgenden Zonen unabhängig voneinander vorgenommen werden. Zweckmäßigerweise wird man die Verbrennung der Schicht auf einem von einem Aufgabeende zu einem Abgabeende hin geneigten Schwingrost durchführen. Hierbei ist es empfehlenswert, die Fangstoffe mit Hilfe zwischengeschalteter Schwingroststufen, die vorzugsweise eine Höhe von 15 bis 20 cm aufweisen sollten, einem Umwälzeffekt zu unterwerfen, der eine Verkürzung der Verbrennungszone besorgt.

Im folgenden wird die Erfindung anhand eines Ausführungsbeispiels erläutert:

Fangstoffe aus der Papiererzeugung werden durch mechanische Kompaktierung in eine krümelige Struktur versetzt. Nach einer anschließenden Vortrocknung, bei der die körnige Struktur erhalten bleibt, beträgt der Heizwert 5.000 kJ/kg. Diese Fangstoffe werden auf einen schräggestellten Schwingrost aufgegeben, der eine Breite von 3,2 m und eine Länge von etwa 6 m besitzt. Außerdem weist der Schwingrost im Abstand von ca. 1,5 m je eine Stufe von etwa 20 cm Höhe auf. Auf dem Schwingrost bilden die Fangstoffe eine Schicht von ca.30 cm Höhe. Die Unterwindzufuhr wird so eingestellt, daß sich bei leichter Unterstöchiometrie eine maximale Verbrennungstemperatur einstellt. Bei einer Verweilzeit von etwa 40 Minuten bildet sich am Ende des Schwingrostes einwandfreie angesinterte Schlacke.

## Patentansprüche

1. Verfahren zum Verbrennen von Fangstoffen aus der Papiererzeugung, wobei die Fangstoffe in einer Schicht mit Unterwind verbrannt werden, **dadurch gekennzeichnet**, daß die Fangstoffe mit einem Heizwert von mindestens 4.000 kJ/kg in einer krümeligen Konsistenz unterstöchiometrisch zu Schlacke verbrannt werden.

2. Verfahren nach Anspruch 1, dadurch gekennzeichnet, daß die Fangstoffe vor dem Verbrennen mechanisch kompaktiert werden.

3. Verfahren nach Anspruch 1 oder 2, dadurch gekennzeichnet, daß den Fangstoffen vor dem Verbrennen Ballungsadditive beigegeben werden.

4. Verfahren nach einem der Ansprüche 1 bis 3, dadurch gekennzeichnet, daß oberhalb der verbrennenden Schicht der Sauerstoff-, Kohlendioxid- und Kohlenmonoxidgehalt gemessen und in Abhängigkeit von den gemessenen Gehalten die Unterwindzufuhr eingestellt wird.

5. Verfahren nach Anspruch 4, dadurch gekennzeichnet, daß die Messung der Gehalte und Einstellung der Unterwindzufuhr in in Schichtbewegungsrichtung aufeinanderfolgenden Zonen unabhängig voneinander vorgenommen werden.

6. Verfahren nach einem der Ansprüche 1 bis 5, wobei die Verbrennung der Schicht auf einem geneigten Schwingrost durchgeführt wird, dadurch gekennzeichnet, daß die Fangstoffe mit Hilfe zwischengeschalteter Schwingroststufen umgewälzt werden.

7. Verfahren nach Anspruch 6, dadurch gekennzeichnet, daß die Schwingroststufen eine Höhe von 15 bis 20 cm aufweisen.

## Claims

1. A process for the incineration of captured substances from paper production, wherein the captured substances are incinerated in a layer with underblast, characterised in that captured substances with a calorific value of at least 4000 kJ/kg and with a crumb-like consistency are incinerated substoichiometrically to form clinker.

2. A process according to claim 1, characterised in that the captured substances are mechanically compacted before incineration.

3. A process according to claim 1 or 2, characterised in that agglomeration additives are added to the captured substances before incineration.

4. A process according to any one of claims 1 to 3, characterised in that the oxygen, carbon dioxide and carbon monoxide content above the burning layer is measured and the underblast feed is adjusted depending on the measured contents.

5. A process according to claim 4, characterised in that the measurement of the contents and the adjustment of the underblast feed are effected independently of each other in successive zones in the direction of movement of the layer.

6. A process according to any one of claims 1 to 5, wherein the incineration of the layer is carried out on a sloping oscillating bar grate, characterised in that the captured substances are circulated with the aid of inserted oscillating bar grate steps.

7. A process according to claim 6, characterised in that the oscillating bar grate steps have a height of 15 to 20 cm.

## Revendications

1. Procédé pour faire brûler des matériaux collectés provenant de la fabrication du papier, les matériaux collectés étant brûlés sous la forme d'une couche avec aération forcée sous la grille, caractérisé en ce qu'on brûle, dans des conditions sous-stoechiométriques, les matériaux collectés possédant une puissance calorifique d'au moins 4.000 kJ/kg et ayant une consistance grumeleuse, pour former des scories.

2. Procédé selon la revendication 1, caractérisé en ce qu'on tasse mécaniquement les matériaux collectés avant la combustion.

3. Procédé selon la revendication 1 ou 2, caractérisé en ce qu'on ajoute des additifs d'agglomération aux matériaux collectés, avant la combustion.

4. Procédé selon les revendications 1 à 3, caractérisé en ce qu'au-dessus de la couche brûlée, on mesure les teneurs en oxygène, en gaz carbonique et en monoxyde de carbone et qu'on règle l'envoi d'air forcé sous la grille en fonction des teneurs mesurées.

5. Procédé selon la revendication 4, caractérisé en ce qu'on exécute la mesure des teneurs et le réglage de l'envoi d'air forcé sous la grille indépendamment l'un de l'autre, dans des zones qui se succèdent dans la direction de déplacement de la couche.

6. Procédé selon l'une des revendications 1 à 5, selon lequel la combustion de la couche est exécutée sur une grille oscillante inclinée, caractérisé en ce que les matériaux collectés sont entraînés en circulation à l'aide d'échelons intercalés de la grille oscillante.

7. Procédé selon la revendication 6, caractérisé en ce que les échelons de la grille oscillante possèdent une hauteur de 15 à 20 cm.
